# EUROPÄISCHE PATENTSCHRIFT

(11) **EP 1 379 315 B1**
(45) Veröffentlichungstag und Bekanntmachung des Hinweises auf die Patenterteilung: **16.05.2007**
(21) Anmeldenummer: 02727321.8
(22) Anmeldetag: 08.02.2002
(51) Int. Cl.: A62D 1/00

(54) **LÖSCHWASSER-ADDITIVE**
ADDITIVES FOR WATER FOR FIRE PROTECTION
ADDITIFS POUR EAU D'EXTINCTION D'INCENDIE

(30) Priorität: 10.04.2001 DE 10118020
(43) Veröffentlichungstag der Anmeldung: 14.01.2004
(73) Patentinhaber: Stockhausen GmbH, 47805 Krefeld (DE)
(72) Erfinder: HOUBEN, Jochen, 47906 Kempen (DE); KÜSTER, Erich, 47803 Krefeld (DE); TENNIE, Martin, 47809 Krefeld (DE)
(74) Vertreter: Wolff, Felix
(86) Internationale Anmeldenummer: PCT/EP2002/001296
(87) Internationale Veröffentlichungsnummer: WO 2002/083247

(56) Entgegenhaltungen:
- EP-A- 0 774 279
- US-A- 5 616 273
- DATABASE WPI Section Ch, Week 197838 Derwent Publications Ltd., London, GB; Class E19, AN 1978-67575A XP002214018 & JP 53 092598 A (HOCHIKI CO LTD), 14. August 1978 (1978-08-14)

## Beschreibung

Die vorliegende Erfindung betrifft die Verwendung von wasserquellbaren Polymerisaten, die zumindestens teilweise auf mindestens einfach ungesättigten sulfonsäuregruppenhaltigen Monomeren basieren, als Additiv für Löschwasser, das einen erhöhten NaCl-Gehalt aufweist, in der Brandverhütung und Brandbekämpfung.

Bei der effektiven Verhütung und Bekämpfung von Feuern werden zur Erhöhung der Viskosität des Feuerlöschwassers Polymeradditive mit verdickenden Eigenschaften eingesetzt, um eine im Vergleich zu Wasser verbesserte Haftung des Feuerlöschmittels an Oberflächen, insbesondere an geneigten Oberflächen, zu erreichen.

Aus der EP 0 774 279 B1 sind Wasserzusätze zur Erhöhung der Viskosität bekannt, die geringe Anteile Acrylamidopropansulfonsäure (AMPS) aufweisen. Diese Polymerisate sind jedoch nicht für kochsalzhaltige wässrige Lösungen geeignet.

US 5,274,018 beschreibt die Störung der Quellfähigkeit von Polymeren durch lösliche Salze wie Natriumchlorid. Solche Störungen treten häufig bei der Verwendung wasserabsorbierender Polymergele in medizinischen, chemischen und landwirtschaftlichen Anwendungen auf. Die Quellfähigkeit der beschriebenen Polymergele resultiert aus der elektrostatischen Abstoßung der Ladungen an den Polymerketten und dem osmotischen Druck der Gegenionen. Die Quellfähigkeit solcher Polymere ist in Salzlösung stark reduziert. Gelöste Salze wie Natriumchlorid üben zwei Effekte auf ionische Polymergele aus. Sie schirmen die Polymerladungen ab und gleichen das osmotische Ungleichgewicht durch die Gegenwart von Gegenionen innerhalb und außerhalb der Gelmatrix aus. Die gelösten Ionen überführen somit unerwünschterweise das ionische Gel in ein nicht-quellbares nichtionisches Gel. In diesem Dokument wird das Problem des Salzgehalts durch die Zugabe von ionischen oberflächenaktiven Substanzen auf die Polymeroberfläche gelöst. Solche oberflächenaktiven Substanzen sind jedoch für einen großtechnischen Einsatz ungeeignet und kommen daher als Mengengüter zur Brandverhütung und Brandbekämpfung nicht in Frage.

Aufgabe der vorliegenden Erfindung ist es daher, wasserquellbare Polymerisate zu identifizieren, die als Additive für Löschwasser mit einem hohen Salzgehalt eingesetzt werden können und in salzhaltigem Wasser ihre Quelleigenschaften im wesentlichen beibehalten.

Gelöst wird die Aufgabe erfindungsgemäß durch die Verwendung von wasserquellbaren Polymerisaten, die zumindestens teilweise auf mindestens einfach ungesättigten sulfonsäuregruppenhaltigen Monomeren basieren, als Additiv für kochsalzhaltiges Löschwasser in der Brandverhütung und Brandbekämpfung.

Die erfindungsgemäße Verwendung von wasserquellbaren Polymerisaten, die zumindestens teilweise auf mindestens einfach ungesättigten sulfonsäuregruppenhaltigen Monomeren basieren, als Additiv für kochsalzhaltiges Löschwasser, das mindestens 0,8 Gew.-% oder mehr NaCl aufweist, führt überraschender Weise trotz des hohen Salzgehalts zu einer signifikanten Erhöhung der Viskosität des Löschwassers. Die erfindungsgemäß verwendeten Polymerisate erlauben beispielsweise den Einsatz von Meerwasser als Löschwasser, dessen Viskosität durch die Polymerisate erhöht wird.

Als kochsalzhaltiges Löschwasser im Sinne der Erfindung ist jede wässrige Flüssigkeit zu verstehen, die als größten Salzanteil Kochsalz (NaCl) aufweist und die vorzugsweise einen Gesamtsalzgehalt von 1 bis 28 Gew.-%, besonders bevorzugt 1 bis 10 Gew.- % und ganz besonders bevorzugt 2 bis 5 % Gew.-% Gesamtsalzgehalt aufweist. Am meisten ist kochsalzhaltiges Wasser mit einem Gesamtsalzgehalt von 3 bis 4 Gew.-% bevorzugt. Am allermeisten bevorzugt ist Meerwasser als kochsalzhaltiges Löschwasser, wie es beispielsweise in Römps Chemie Lexikon (Band 3, 8. Auflage, s. 1596, 1983) beschrieben ist.

Die erfindungsgemäß zu verwendenden Polymerisate werden zumindestens teilweise aus mindestens einem sulfonsäuregruppenhaltigen einfach ungesättigten Monomer hergestellt, vorzugsweise aus aliphatischen oder aromatischen Vinylsulfonsäuren, besonders bevorzugt Allylsulfonsäure, Methallylsulfonsäure, Styrolsulfonsäure, Acrylsulfonsäure oder Methacrylsulfonsäure, ganz besonders bevorzugt Sulföethylacrylat, Sulfoethylmethacrylat, Sulfopropylacrylat, Sulfopropylmethacrylat, 2-Hydroxy-3-methacryloxypropylsulfonsäure und am meisten bevorzugt 2-Acrylamidopropan-sulfonsäure und/oder ein wasserlösliches Salz der aufgeführten Verbindungen. Der Fachmann erkennt, daß erfindungsgemäß auch eine Mischung mindestens zwei der oben aufgeführten Substanzen eingesetzt werden kann.

Polymerisate, die ganz oder teilweise auf mindestens einem, insbesondere mindestens einem der oben genannten, sulfonsäuregruppenhaltigen Monomeren basieren, sind weitgehend salzunempfindlich bezüglich ihrer Quelleigenschaften in kochsalzhaltigem Löschwasser.

Die zu verwendenden Polymerisate bestehen aus 40 bis 90 mol.-% und besonders bevorzugt aus 50 bis 75 mol.-% eines sulfonsäuregruppenhaltigen Monomers oder mehrere sulfonsäuregruppenhaltige Monomere.

Ebenfalls bevorzugt sind Polymerisate, die sulfonsäuregruppenhaltige Monomere und nicht-ionische Monomere als Copolymerisat enthalten.

Solche zur Copolymerisation geeigneten nichtionischen Monomere sind beispielsweise Methacrylamid, n-alkylsubstituierte Acrylamide, 2-Hydroxyethylacrylat, 2-Hydroxyethylmethacrylat, Hydroxypropylacrylat, Hydroxypropylmethacrylat, C₁-C₄-Alkyl(meth)acrylat, Vinylacetat und vorzugsweise Acrylamid.

Vorzugsweise enthalten die erfindungsgemäß verwendbaren Copolymerisate 0 bis 75 mol.-%, vorzugsweise 10 bis 60 mol.-% und ganz besonders bevorzugt 25 bis 50 mol.-% eines nichtionischen Monomeren.

Auch andere Monomere können gegebenenfalls den erfindungsgemäß zu verwendenden Polymerisaten zugesetzt werden so lange noch eine ausreichende Quellfähigkeit in salzhaltigem Wasser vorliegt. Acrylsäure und andere polymerisierbare Carbonsäuren sollten den erfindungsgemäß zu verwendenden Polymerisaten nicht oder nur in geringen Mengen zugesetzt werden.

In einer bevorzugten Ausführungsform der vorliegenden Erfindung sind die Polymerisate vernetzt. Als Vernetzungsmittel eignen sich vorzugsweise alle mehrfach funktionellen Vernetzungsmittel. Besonders bevorzugt sind Vernetzungsmittel mit mindestens zwei olefinisch ungesättigten Doppelbindungen.

Gängige Vernetzungsmittel sowie deren Verwendung werden beispielsweise in dem Dokument DE 100 41 394.3, insbesondere auf Seite 5, vorletzter Absatz, beschrieben, das hiermit als Referenz eingeführt wird und somit als Teil der Offenbarung gilt.

Der Vernetzungsgrad beeinflusst ganz wesentlich die Viskosität und somit die Hafteigenschaften des resultierenden Polymerisats.

Die Zusammensetzungen der erfindungsgemäß zu verwendenden Polymerisate bestehen aus mindestens
A) 40 bis 90 mol-%, besonders bevorzugt 50 bis 75 mol-% mindestens eines sulfonsäuregruppenhaltigen Monomers oder mehrerer sulfonsäuregruppenhaltiger Monomere,
B) gegebenenfalls 0 bis 75 mol-%, bevorzugt 10 bis 60 mol-%, besonders bevorzugt 25 bis 50 mol-% eines nichtionischen Monomers,
C) gegebenenfalls 0,1 bis 3 mol-%, bevorzugt 0,15 bis 1 mol-%, besonders bevorzugt 0,2 bis 0,5 mol-% eines Vernetzungsmittels.
wobei die Summe aus A, B und C 100 mol.-% ergibt.

Nach der Polymerisation wird den erfindungsgemäß zu verwendenden Polymerisaten vorzugsweise mindestens ein Restmonomerenvernichter zugesetzt.

Ein solcher Zusatz erhöht die Umweltverträglichkeit von Polymeradditiven zur Anwendung in Feuerlöschwässern erheblich.

Restmonomerenvernichter im Sinne der vorliegenden Erfindung sind Substanzen, die polymerisierbare Monomere durch eine chemische Reaktion derart modifizieren, daß sie nicht mehr polmerisierbar sind, so daß sie keine Monomere mehr darstellen. Zu diesem Zweck können Substanzen verwendet werden, die mit der in den Monomeren enthaltenen Doppelbindung reagieren und/oder Substanzen, die eine weitergehende Polymerisation einleiten können.

Restmonomerenvernichter im Sinne der vorliegenden Erfindung sind ausführlich in der Patentanmeldung DE 100 41 395.1 offenbart, insbesondere auf den Seiten 6 bis 7, die hiermit als Referenz eingeführt wird und somit als Teil der Offenbarung gilt.

Die zumindestens teilweise sulfonsäuregruppenhaltigen Polymerisate werden dem salzhaltigen Löschwasser vorzugsweise in einer Menge von 0,25 bis 10 Gew.-%, vorzugsweise von 0,5 bis 5 Gew.-%, besonders bevorzugt in einer Menge von 1 bis 3 Gew.-% bezogen auf das mit Polymerisat versetzte Löschwasser zugesetzt.

Vorzugsweise liegen die erfindungsgemäß zu verwendenden Polymerisate als Wasser-in-Öl-Polymerdispersion oder Wasser-in-Wasser-Polymerdispersion vor.

Die erfindungsgemäßen Additive finden bevorzugt Anwendung in Form von Wasser-in-Öl- oder Wasser-in-Wasser-Polymerdispersionen, die dem Löschwasser als Primärdispersion zugesetzt werden. Die genannten Primärdispersionen bewirken in vorteilhafter Weise eine Beschleunigung des Vermischungs- und Quellvorgangs.

Wasser-in Öl-Polymerdispersionen im Sinne der vorliegenden Erfindung und Verfahren zu ihrer Herstellung sind in der EP 0 774 279 B1, beispielsweise auf Seite 3, Zeile 3 bis 55 und Seiten 7 bis 8, sowie DE 100 41 395.1, beispielsweise auf den Seiten 3 bis 5, beschrieben, die hiermit als Referenz eingeführt werden und somit als Bestandteil der Offenbarung gelten.
Wasser-in-Öl-Polymerdispersionen bestehen aus einer kontinuierlichen Ölphase, in der Teilchen eines meist vernetzten wasserquellbaren Polymers dispergiert sind. Die Polymerteilchen weisen üblicherweise Partikelgrößen im Bereich von 0,1 bis 10 µm, vorzugsweise von kleiner 2 µm auf, wodurch extrem kurze Quellzeiten von weniger als 3 Sekunden resultieren.
Vorzugsweise werden diese Dispersionen durch Umkehrphasen-Emulsionspolymerisation hergestellt. Dabei erzeugt man unter Zusatz von Wasser-in-Öl-Emulgatoren in einer kontinuierlichen, mit Wasser praktisch nicht mischbaren organischen Phase, fein verteilte vernetzte, wasserquellbare Polymerisate. Zur Herstellung solcher Polymerisate werden die Monomere der organischen Phase als wässrige Monomerenlösung, bestehend aus geeigneten Monomeren und vorzugsweise mindestens einem bifunktionellen Vernetzungsmittel, zugesetzt.
Als organische Phase können prinzipiell alle dem Fachmann für eine Umkehr-Emulsionspolymerisation bekannten Substanzen verwendet werden. Derartige organische Phasen sind beispielsweise in der DE 100 41 395.1, Seite 4, letzter Absatz spezifiziert, die hiermit als Refernz eingeführt und somit als Bestandteil der Offenbarung gilt.

Wasser-in-Wasser-Polymerdispersionen im Sinne der vorliegenden Erfindung und Verfahren zu ihrer Herstellung sind in der EP 670 333 B1, EP 761 701 B1 und EP 664 302 B1 sowie in der DE 100 41 394.3 beschrieben, die hiermit als Referenz eingeführt werden und somit als Bestandteil der Offenbarung gelten.

Bei Wasser-in-Wasser-Polymerdispersionen handelt es sich um eine Klasse von Produkten, die durch Polymerisation in der flüssigen Phase, beispielsweise durch Emulsions- oder Suspensionspolymerisation, hergestellt werden. Dabei werden Monomere oder eine Monomerenlösung einer wenigstens ein Dispergiermittel enthaltenden wässrigen Phase zugesetzt und die daraus resultierende Mischung polymerisiert. Die Teilchengrößen der Polymere dieser Primärdispersionen liegen im Bereich von 0,05 bis 10 µm, vorzugsweise im Bereich von 0,5 bis 5 µm, ganz besonders bevorzugt im Bereich von 0,5 bis 2. Dispergiermittel und deren Anwendung sind beispielsweise auf den ersten beiden Absätzen von Seite 6 der DE 100 41 394.3 beschrieben.

Wasser-in-Wasser Polymerdispersionen zur Feuerverhütung haben den Vorteil, daß solche Dispersionen zum einen ökologisch besser sind und zum anderen weniger entflammbare Bestandteile aufweisen.

Besonders gut geeignet sind Waser-in-Öl- und Wasser-in-Wasser-Polymerdispersionen mit Polymerteilchenteilchen, deren größte Dimension weniger als 10 µm, bevorzugt weniger als 2 µm und besonders bevorzugt weniger als 1 µm beträgt.

Die Quellzeit solcher erfindungsgemäß zu verwendenen wasserquellbaren Polymerdispersionen beträgt vorzugsweise nicht mehr als drei Minuten, besonders bevorzugt nicht mehr als 30 Sekunden und ganz besonders bevorzugt nicht mehr als 10 Sekunden.

Diese kurzen Quellzeiten ermöglichen, daß die Polymerteilchen bei der Abgabe aus standardmäßigen Brandbekämpfungsgeräten auf Brandherde oder vor Feuer zu schützende Oberflächen bereits vollständig gequollen sind.

Solche Polymerdispersionen sind hervorragend geeignet für den Einsatz in kontinuierlich mischenden Auslaßvorrichtungen zur Feuerbekämpfung oder Verhütung.

Diese Polymerisate weisen eine verbesserte Umweltverträglichkeit auf und sind beispielsweise durch den Zusatz von Restmonomerenvernichtern nach Abschluß der Polymerisation herstellbar. Solche Polymerisate sind besonders zu Lösch- oder Feuerverhütingsvorhaben in der freien Natur geeignet, also abseits von Plätzen, die mit einer Kanalisation oder Wasserrückhaltebecken ausgestattet sind, wie beispielsweise bei Wald-, Busch-, Insel- oder Schiffsbränden.

Aus Gründen der Wirtschaftlichkeit und der Logistik beim Löschvorgang wird durch den erfindungsgemäßen Zusatz des Polymerisats zum Löschwasser mindestens eine Viskosität der Löschflüssigkeit von 100 mPa·s erreicht. Es hat sich in der Praxis weiterhin als vorteilhaft gezeigt, die Additive dem elektrolythaltigen Löschwasser in einer Menge zuzusetzen, die ausreicht, die Viskosität der resultierenden Löschwasser-Polymer-Mischung auf über 1000 mPa·s, gemessen nach Brookfield (1 UpM, 20 °C), vorzugsweise auf 5000 bis 50.000 mPa·s anzuheben.

Um diese Viskosität zu erreichen, werden Polymerdispersionen mit elektrolythaltigem Wasser (Löschwasser), vorzugsweise in einer Konzentration von 0,25 bis 10 Vol.%, bevorzugt 0,5 bis 5 Vol.% und besonders bevorzugt von 1 bis 3 Vol.%, bezogen auf das mit Polymerisat versetzte Wasser eingebracht.

Die erfindungsgemäß zu verwendenden Löschwasser-Additiv-Mischungen können mit jedem üblichen Brandbekämpfungsgerät auf die vom Feuer betroffenen Oberflächen aufgebracht werden. Solche Geräte sind beispielsweise in der EP 0 774 279 B1 und in der DE 299 04 848 U1 beschrieben, die hiermit als Referenz eingeführt werden und somit als Teil der Offenbarung gelten.

Die Vermischung des Additivs mit dem salzhaltigen Löschwasser findet vorzugsweise kontinuierlich in einer üblichen Auslaßvorrichtung zur Feuerbekämpfung statt. So können natürliche salzhaltige Löschwasserquellen wie Brackwasser oder Meerwasser, beispielsweise bei Bränden auf Schiffen und Bohrinseln oder in Häfen oder an der Küste ohne Zeitverzug genutzt werden.

Das Additiv kann mit dem Löschwasser auch batchweise gemischt werden, bevor es, wie zuvor dargestellt, durch eine Auslaßvorrichtung auf eine Oberfläche, vorzugsweise eine senkrechte, geneigte oder überhängende Oberfläche, zur Brandverhütung und/oder zur Brandbekämpfung aufgebracht wird.

Im folgenden wird die Erfindung anhand von Beispielen erläutert. Diese Beispiele dienen lediglich der Erläuterung der Erfindung und schränken den allgemeinen Erfindungsgedanken nicht ein.

### Beispiele:

### Vergleichsbeispiel :

Eine 29 Gew.-%ige feststoffhaltige Wasser-in-Öl-Polymerdispersion gemäß EP 774 279 B1, Spalte 10, Zeilen 26-28 [(Polymer aus Natriumacrylat, Natriumsalz der Acrylamidoproansulfonsäure und Acrylamid (Molverhältnis 80/2,5/17,5)] mit einer durchschnittlichen Partikelgröße im Bereich von 0,1 - 10 µm wurde in einer 5 und einer 10 Gew%-igen Konzentration bezogen auf die Mischung mit Meerwasser vermischt und die Viskositäten bei unterschiedlicher Schergeschwindigkeit mit einem Brookfield Viskosimeter (20 °C) bestimmt:
1) 5%-ig in Meerwasser

| | | | |
|---|---|---|---|
| Viskosität | Spindel I | 1 UpM | 20 mPas |
| | Spindel I | 2,5 UpM | 12 mPas |
| | Spindel I | 1/5,0 UpM | 10 mPas |
| | Spindel I | 1/50,0 UpM | 21 mPas |

2) 10%-ig in Meerwasser

| | | | |
|---|---|---|---|
| Viskosität | Spindel I | 1 UpM | 1.360 mPas |
| | Spindel I | 2,5 UpM | 784 mPas |
| | Spindel I | 5,0 UpM | 336 mPas |
| | Spindel II | 50,0 UpM | 228 mPas |

### Beispiel 1

Eine 30 Gew.%ige feststoffhaltige Wasser-in-Öl-Polymerdispersion aus 52 Mol% Acrylamidopropansulfonsäure-Natriumsalz und 48 mol% Acrylamid mit einer durchschnittlichen Partikelgröße im Bereich von 0,1 - 10 µm wurde in einer 5 und einer 10 Gew%-igen Konzentration bezogen auf die Mischung mit Meerwasser vermischt und die Viskositäten bei unterschiedlicher Schergeschwindigkeit mit einem Brookfield Viskosimeter (20 °C) bestimmt:
1) 5 Gew%-ig in Meerwasser

| | | | |
|---|---|---|---|
| Viskosität | Spindel I | 1 UpM | 2.960 mPas |
| | Spindel I | 2,5 UpM | 2.190 mPas |
| | Spindel I | 5 UpM | 1.720 mPas |
| | Spindel III | 1/50 UpM | 760 mPas |

2) 10 Gew%-ig in Meerwasser

| | | | |
|---|---|---|---|
| Viskosität | Spindel III | 1 UpM | 53.600 mPas |
| | Spindel III | 2,5 UpM | 30.400 mPas |
| | Spindel IV | 5 UpM | 20.000 mPas |
| | Spindel IV | 50 UpM | 5.040 mPas |

### Beispiel 2

Eine 30 Gew.%ige feststoffhaltige Wasser-in-Öl-Polymerdispersion aus 43 Mol% Acrylamid, 42 Mol% Acrylamidopropansulfonsäure-Natriumsalz und 15 Mol% Natriumvinylsulfonat mit einer durchschnittlichen Partikelgröße im Bereich von 0,1 - 10 µm wurde in einer 5 und 10 Gew%-igen Konzentration bezogen auf die Mischung mit Meerwasser vermischt und die Viskositäten bei unterschiedlicher Schergeschwindigkeit mit einem Brookfield Viskosimeter (20 °C) bestimmt:
1) 5 Gew%-ig in Meerwasser

| | | | |
|---|---|---|---|
| Viskosität | Spindel I | 1 UpM | 800 mPas |
| | Spindel I | 2,5 UpM | 592 mPas |
| | Spindel I | 5 UpM | 488 mPas |
| | Spindel II | 50 UpM | 288 mPas |

2) 10 Gew%-ig in Meerwasser

| | | | |
|---|---|---|---|
| Viskosität | Spindel II | 1 UpM | 11.600 mPas |
| | Spindel II | 2,5 UpM | 6.880 mPas |
| | Spindel II | 5 UpM | 4.760 mPas |
| | Spindel III | 50 UpM | 1.630 mPas |

## Patentansprüche

1. Verwendung von wasserquellbaren Polymerisaten, die zumindest teilweise auf mindestens einfach ungesättigten sulfonsäuregruppenhaltigen Monomeren basieren, als Additiv für Löschwasser, das mindestens 0,8Gew.-% NaCl aufweist, in der Brandverhütung und Brandbekämpfung, wobei die wasserquellbaren Polymerisate aus mindestens
A) 40 bis 90 mol-%, bevorzugt 50 bis 75 mol% eines sulfonsäuregruppenhaltigen Monomers oder mehrerer sulfonsäuregruppenhaltiger Monomere,
B) gegebenenfalls 0 bis 75 mol-%, bevorzugt 10 bis 60 mol%, besonders bevorzugt 25 bis 50 mol-% eines nichtionischen Monomers,
C) gegebenenfalls 0,1 bis 3 mol-%, bevorzugt 0,15 bis 1 mol%, besonders bevorzugt 0,2 bis 0,5 mol-% eines Vernetzungsmittels,
wobei die Summe aus A, B und C 100mol.-% ergibt,
bestehen.

2. Verwendung gemäß Anspruch 1, **dadurch gekennzeichnet, dass** das Löschwasser Meerwasser ist, das vorzugsweise 1 bis 28 Gew.-% Gesamtsalzgehalt, besonders bevorzugt 1 bis 10 Gew.-% und ganz besonders bevorzugt 2 bis 5 % Gew.-% Gesamtsalzgehalt aufweist.

3. Verwendung gemäß Anspruch 1 oder 2, **dadurch gekennzeichnet, dass** mindestens ein sulfonsäuregruppenhaftiges Monomer ausgewählt worden ist aus der Gruppe der olefinisch ungesättigten Monomere, vorzugsweise der aliphatischen oder aromatischen Vinylsulfonsäuren, besonders bevorzugt Allylsulfonsäure, Methallylsulfonsäure, Styrolsulfonsäure, Acrylsulfonsäure oder Methacrylsulfonsäure, ganz besonders bevorzugt Sulfoethylacrylat, Sulfoethylmethacrylat, Sulfopropylacrylat, Sulfopropylmethacrylat, 2-Hydroxy-3-methacryloxypropylsulfonsäure und am meisten bevorzugt 2-Acrylamidopropansulfonsäure und/oder ein wasserlösliches Salz der aufgeführten Verbindungen.

4. Verwendung gemäß einem der Ansprüche 1 bis 3, **dadurch gekennzeichnet, dass** die nichtionischen Monomere ausgewählt worden sind aus der Gruppe : Methacrylamid, n-alkylsubstituierte Acrylamide, 2-Hydroxyethylacrylat, 2-Hydroxyethylmethacrylat, Hydroxypropylacrylat, Hydroxypropylmethacrylat, C₁-C₄-Alkyl(meth)acrylat und Vinylacetat, vorzugsweise Acrylamid.

5. Verwendung gemäß einem der Ansprüche 1 bis 4, **dadurch gekennzeichnet, dass** das Vernetzungsmittel mindestens ein mehrfach funktionelles Vernetzungsmittel, vorzugsweise eine Verbindung mit mindestens zwei olefinisch ungesättigten Doppelbindungen ist.

6. Verwendung gemäß einem der Ansprüche 1 bis 5, **dadurch gekennzeichnet, dass** dem Polymerisat nach der Polymerisation mindestens ein Restmonomerenvernichter zugesetzt wird.

7. Verwendung gemäß einem der Ansprüche 1 bis 6, **dadurch gekennzeichnet, dass** die zumindest teilweise sulfonsäuregruppenhaltigen Polymerisate dem Löschwasser in einer Menge von 0,25 bis 10 Gew.-%. vorzugsweise von 0,5 bis 5 Gew.-%, besonders bevorzugt in einer Menge von 1 bis 3 Gew.%, bezogen auf das mit Polymerisat versetzte Löschwasser zugesetzt werden.

8. Verwendung gemäß einem der Ansprüche 1 bis 7, **dadurch gekennzeichnet, dass** das Polymerisat als Wasser-in-Öl-Polymerdispersion vorliegt.

9. Verwendung gemäß einem der Ansprüche 1 bis 7, **dadurch gekennzeichnet, dass** das Polymerisat als Wasser-in-Wasser-Polymerdispersion vorliegt.

10. Verwendung gemäß Anspruch 8 oder 9, **dadurch gekennzeichnet, dass** die größte Dimension der Polymerteilchen weniger als 10 µm, bevorzugt weniger als 2 µm und besonders bevorzugt weniger als 1 µm beträgt.

11. Verwendung gemäß Anspruch 8 bis 10, **dadurch gekennzeichnet, dass** die Quellzeit des Polymerisats nicht mehr als drei Minuten, vorzugsweise nicht mehr als 30 Sekunden und besonders bevorzugt nicht mehr als 10 Sekunden beträgt.

12. Verwendung gemäß einem der Ansprüche 1 bis 11, **dadurch gekennzeichnet, dass** das Additiv dem elektrolythaltigen Löschwasser in einer Menge eingesetzt wird, die ausreicht, die Viskosität der resultierenden Löschwasser Polymer Mischung auf über 1000 mPa s, vorzugsweise auf 5000 bis 50.000 mPa s anzuheben.

13. Verwendung nach einem der Ansprüche 8 bis 12, **dadurch gekennzeichnet, dass** die Polymerdispersion in einer Konzentration von 0,25 bis 10 Vol. %, bevorzugt 0,5 bis 5 Vol. % und besonders bevorzugt von 1 bis 3 Vol. %, bezogen auf das mit Polymerisat versetzte Wasser, in Löschwasser eingebracht wird.

14. Verwendung gemäß einem der Ansprüche 1 bis 13, **dadurch gekennzeichnet, dass** das Additiv mit dem Löschwasser in einer üblichen Auslassvorrichtung zur Feuerbekämpfung kontinuierlich vermischt wird.

15. Verwendung gemäß einem der Ansprüche 1 bis 13, **dadurch gekennzeichnet, dass** das Additiv mit dem Löschwasser batchweise gemischt wird, bevor es durch eine Auslassvorrichtung auf eine Oberfläche zur Brandverhütung oder Brandbekämpfung aufgebracht wird.

## Claims

1. Use in fire prevention and fire fighting of water-swellable polymers which are at least in part based on at least monounsaturated monomers containing sulfonic acid groups as an additive for extinguishing water which contains at least 0.8 wt.% NaCl, wherein the water-swellable polymers consist of at least
A) 40 to 90 mol%, preferably 50 to 75 mol%, of a monomer containing sulfonic acid groups or two or more monomers containing sulfonic acid groups,
B) optionally 0 to 75 mol%, preferably 10 to 60 mol%, particularly preferably 25 to 50 mol%, of a nonionic monomer,
C) optionally 0.1 to 3 mol%, preferably 0.15 to 1 mol%, particularly preferably 0.2 to 0.5 mol% of a crosslinking agent,
wherein the sum of A, B and C is 100 mol%.

2. Use according to claim 1, **characterised in that** the extinguishing water is seawater which preferably has a total salt content of 1 to 28 wt.%, particularly preferably of 1 to 10 wt.% and very particularly preferably has a total salt content of 2 to 5% wt.%.

3. Use according to claim 1 or claim 2, **characterised in that** at least one monomer containing sulfonic acid groups has been selected from the group of olefinically unsaturated monomers, preferably of aliphatic or aromatic vinylsulfonic acids, particularly preferably allylsulfonic acid, methallylsulfonic acid, styrenesulfonic acid, acrylic sulfonic acid or methacrylic sulfonic acid, very particularly preferably sulfoethyl acrylate, sulfoethyl methacrylate, sulfopropyl acrylate, sulfopropyl methacrylate, 2-hydroxy-3-methacryloxy-propylsulfonic acid and most preferably 2-acrylamidopropanesulfonic and/or a water-soluble salt of the listed compounds.

4. Use according to any one of claims 1 to 3, **characterised in that** the nonionic monomers have been selected from the group: methacrylamide, n-alkylsubstituted acrylamides, 2-hydroxyethyl acrylate, 2-hydroxyethyl methacrylate, hydroxypropyl acrylate, hydroxypropyl methacrylate, C₁-C₄ alkyl (meth)acrylate and vinyl acetate, preferably acrylamide.

5. Use according to any one of claims 1 to 4, **characterised in that** the crosslinking agent is at least one polyfunctional crosslinking agent, preferably a compound with at least two olefinically unsaturated double bonds.

6. Use according to any one of claims 1 to 5, **characterised in that**, after polymerisation, at least one residual monomer scavenger is added to the polymer.

7. Use according to any one of claims 1 to 6, **characterised in that** the polymers at least in part containing sulfonic acid groups are added to the extinguishing water in a quantity of 0.25 to 10 wt.%, preferably of 0.5 to 5 wt.%, particularly preferably in a quantity of 1 to 3 wt.%, relative to the extinguishing water combined with polymer.

8. Use according to any one of claims 1 to 7, **characterised in that** the polymer assumes the form of a water-in-oil polymer dispersion.

9. Use according to any one of claims 1 to 7, **characterised in that** the polymer assumes the form of a water-in-water polymer dispersion.

10. Use according to claim 8 or claim 9, **characterised in that** the largest dimension of the polymer particles is less than 10 µm, preferably less than 2 µm and particularly preferably less than 1 µm.

11. Use according to claims 8 to 10, **characterised in that** the swelling time of the polymer is no more than three minutes, preferably no more than 30 seconds and particularly preferably no more than 10 seconds.

12. Use according to any one of claims 1 to 11, **characterised in that** the additive is used in the electrolyte-containing extinguishing water in a quantity which is sufficient to raise the viscosity of the resultant extinguishing water/polymer mixture to above 1000 mPa·s, preferably to 5000 to 50,000 mPa·s.

13. Use according to any one of claims 8 to 12, **characterised in that** the polymer dispersion is introduced into the extinguishing water in a concentration of 0.25 to 10 vol.%, preferably of 0.5 to 5 vol.% and particularly preferably of 1 to 3 vol.%, relative to the water combined with polymer.

14. Use according to any one of claims 1 to 13, **characterised in that** the additive is continuously mixed with the extinguishing water in a conventional fire fighting delivery apparatus.

15. Use according to any one of claims 1 to 13, **characterised in that** the additive is mixed batchwise with the extinguishing water before it is applied by a delivery apparatus onto a surface for the purpose of fire prevention or fire fighting.

## Revendications

1. Utilisation de polymères gonflables dans l'eau qui sont à base, au moins en partie, de monomères renfermant des groupes acide sulfonique, au moins mono-insaturés, en tant qu'additif pour de l'eau d'extinction d'incendies, qui comprend au moins 0,8 % en poids de NaCl, pour la prévention d'incendies et la lutte contre les incendies, où les polymères gonflables dans l'eau sont composés d'au moins :
(A) 40 à 90 % en moles, de préférence 50 à 75 % en moles, d'un monomère renfermant des groupes acide sulfonique ou de plusieurs monomères renfermant des groupes acide sulfonique,
(B) éventuellement, 0 à 75 % en moles, de préférence 10 à 60 % en moles, particulièrement préférablement 25 à 50 % en moles, d'un monomère nonionique,
(C) éventuellement, 0,1 à 3 % en moles, de préférence 0,15 à 1 % en moles, particulièrement préférablement 0,2 à 0,5 % en moles, d'un agent de réticulation,
où la somme de A, B et C est de 100 % en moles.

2. Utilisation selon la revendication 1, **caractérisée en ce que** l'eau d'extinction d'incendies est de l'eau de mer qui présente de préférence une teneur totale en sel de 1 à 28 % en poids, particulièrement préférablement une teneur totale en sel de 1 à 10 % en poids, et tout particulièrement préférablement une teneur totale en sel de 2 à 5 % en poids.

3. Utilisation selon la revendication 1 ou 2, **caractérisée en ce qu'**au moins un monomère renfermant des groupes acide sulfonique a été choisi parmi le groupe constitué des monomères oléfiniquement insaturés, de préférence des acides vinylsulfoniques aliphatiques ou aromatiques, particulièrement préférablement de l'acide allyl-sulfonique, de l'acide méthallylsulfonique, de l'acide styrènesulfonique, de l'acide acryl-sulfonique ou de l'acide méthacrylsulfonique, tout particulièrement préférablement de l'acrylate de sulfoéthyle, du méthacrylate de sulfoéthyle, de l'acrylate de sulfopropyle, du méthacrylate de sulfopropyle, de l'acide 2-hydroxy-3-méthacryloxy-propylsulfonique, et le plus préférablement de l'acide 2-acrylamidopropanesulfonique et/ou un sel hydrosoluble des composés énumérés.

4. Utilisation selon l'une quelconque des revendications 1 à 3, **caractérisée en ce que** les monomères nonioniques ont été choisis parmi le groupe constitué du méthacrylamide, d'acrylamides n-alkyl-substitués, de l'acrylate de 2-hydroxyéthyle, du méthacrylate de 2-hydroxyéthyle, de l'acrylate d'hydroxypropyle, du méthacrylate d'hydroxypropyle, du (méth)acrylate d'alkyle en C₁-C₄ et de l'acétate de vinyle, de préférence de l'acrylamide.

5. Utilisation selon l'une quelconque des revendications 1 à 4, **caractérisée en ce que** l'agent de réticulation est au moins un agent de réticulation multifonctionnel, de préférence un composé renfermant au moins deux doubles liaisons oléfiniquement insaturées.

6. Utilisation selon l'une quelconque des revendications 1 à 5, **caractérisée en ce qu'**au moins un destructeur de monomères résiduels est ajouté au polymère après la polymérisation.

7. Utilisation selon l'une quelconque des revendications 1 à 6, **caractérisée en ce que** les polymères renfermant au moins partiellement des groupes acide sulfonique sont ajoutés à l'eau d'extinction d'incendies en une quantité de 0,25 à 10 % en poids, de préférence de 0,5 à 5 % en poids, particulièrement préférablement en une quantité de 1 à 3 % en poids, par rapport à l'eau d'extinction d'incendies mélangée avec le polymère.

8. Utilisation selon l'une quelconque des revendications 1 à 7, **caractérisée en ce que** le polymère se trouve sous la forme d'une dispersion de polymère eau/huile.

9. Utilisation selon l'une quelconque des revendications 1 à 7, **caractérisée en ce que** le polymère se trouve sous la forme d'une dispersion de polymère eau/eau.

10. Utilisation selon la revendication 8 ou 9, **caractérisée en ce que** la plus grande dimension des particules de polymère est inférieure à 10 µm, de préférence inférieure à 2 µm, et particulièrement préférablement inférieure à 1 µm.

11. Utilisation selon les revendications 8 à 10, **caractérisée en ce que** le temps de gonflement du polymère est d'au plus trois minutes, de préférence d'au plus 30 secondes, et particulièrement préférablement d'au plus 10 secondes.

12. Utilisation selon l'une quelconque des revendications 1 à 11, **caractérisée en ce que** l'additif de l'eau d'extinction d'incendies contenant un électrolyte est utilisé en une quantité qui est suffisante pour augmenter la viscosité du mélange eau d'extinction d'incendies/ polymère résultant jusqu'à plus de 1 000 mPa.s, de préférence jusqu'à 5 000 à 50 000 mPa.s.

13. Utilisation selon l'une quelconque des revendications 8 à 12, **caractérisée en ce que** la dispersion de polymère est introduite dans l'eau d'extinction d'incendies en une concentration de 0,25 à 10 % en volume, de préférence de 0,5 à 5 % en volume, et particulièrement préférablement de 1 à 3 % en volume, par rapport à l'eau mélangée avec le polymère.

14. Utilisation selon l'une quelconque des revendications 1 à 13, **caractérisée en ce que** l'additif est mélangé en continu avec l'eau d'extinction d'incendies dans un dispositif d'évacuation habituel pour la lutte contre le feu.

15. Utilisation selon l'une quelconque des revendications 1 à 13, **caractérisée en ce que** l'additif est mélangé en discontinu avec l'eau d'extinction d'incendies avant qu'il soit appliqué sur une surface par un dispositif d'évacuation pour la prévention d'incendies ou la lutte contre les incendies.
